# EUROPÄISCHE PATENTSCHRIFT

(11) **EP 0 774 530 B1**
(45) Veröffentlichungstag und Bekanntmachung des Hinweises auf die Patenterteilung: **21.02.2001**
(21) Anmeldenummer: 96810753.2
(22) Anmeldetag: 07.11.1996
(51) Int. Cl.: C22F 1/10

(54) **Verfahren zur Herstellung eines hochtemperaturbeständigen Werkstoffkörpers aus einer Eisen-Nickel-Superlegierung**
Process for producing a heat resistant part from an iron-nickel superalloy
Procédé de fabrication d'une pièce résistante à la chaleur en superalliage fer-nickel

(30) Priorität: 17.11.1995 DE 19542919
(43) Veröffentlichungstag der Anmeldung: 21.05.1997
(73) Patentinhaber: ALSTOM Power (Schweiz) AG, 5400 Baden (CH)
(72) Erfinder: Nazmy, Mohamed Dr., 5442 Fislisbach (CH); Staubli, Markus, 5605 Dottikon (CH)
(74) Vertreter: Pöpper, Evamaria, Dr.

(56) Entgegenhaltungen:
- EP-A- 0 402 168
- US-A- 4 481 043
- US-A- 5 415 712
- PATENT ABSTRACTS OF JAPAN vol. 018, no. 632 (C-1280), 2.Dezember 1994 & JP 06 240427 A (JAPAN STEEL WORKS LTD:THE), 30.August 1994,
- PATENT ABSTRACTS OF JAPAN vol. 018, no. 097 (C-1167), 17.Februar 1994 & JP 05 295497 A (JAPAN STEEL WORKS LTD:THE), 9.November 1993,
- PATENT ABSTRACTS OF JAPAN vol. 016, no. 552 (C-1006), 20.November 1992 & JP 04 210457 A (JAPAN STEEL WORKS LTD:THE), 31.Juli 1992,
- METALLURGICAL TRANSACTIONS, Bd. 2, Nr. 8, August 1971, Seiten 2153-2160, XP000613547 MOLL J H ET AL: "HEAT TREATMENT OF 706 ALLOY FOR OPTIMUM 1200 F STRESS-RUPTURE PROPERTIES"

## Beschreibung

### TECHNISCHES GEBIET

Bei der Erfindung wird ausgegangen von einem Verfahren zur Herstellung eines hochtemperaturbeständigen Werkstoffkörpers durch Lösungsglühen und nachfolgendes Ausscheidungshärten eines in einem Ofen vorgesehenen warmverfestigten Ausgangskörpers aus einer Eisen-Nickel-Superlegierung vom Typ IN 706. Ein solcher Werkstoffkörper zeichnet sich bei Temperaturen um 700°C durch hohe Festigkeit aus und wird daher in thermischen Maschinen, wie insbesondere Gasturbinen, mit Vorteil eingesetzt.

### STAND DER TECHNIK

Die Erfindung nimmt dabei Bezug auf einen Stand der Technik, wie er etwa von J.H.Moll et al. "Heat Treatment of 706 Alloy for Optimum 1200°F Stress-Rupture Properties" Met. Trans. 1971, vol.2, pp.2153-2160, beschrieben ist.

Aus diesem Stand der Technik ist es bekannt, dass die für die Anwendung als Werkstoff für temperaturbelastete Bauteile kritischen Eigenschaften der Legierung IN 706, wie insbesondere die Warmfestigkeit und die Duktilität, durch geeignet ausgeführte Wärmebehandlungsverfahren bestimmt werden. Typische Wärmebehandlungsverfahren umfassen je nach Gefügestruktur des aus der Legierung IN 706 geschmiedeten Ausgangskörpers folgende Verfahrensschritte:
Lösungsglühen des Ausgangskörpers bei einer Temperatur von 980°C über einen Zeitraum von 1h,
Abkühlen des lösungsgeglühten Ausgangskörpers mit Luft,
Ausscheidungshärten bei einer Temperatur von 840 über einen Zeitraum von 3h,
Abkühlen mit Luft,
Ausscheidungshärten bei einer Temperatur von 720°C über einen Zeitraum von 8h,
Abkühlen mit einer Abkühlrate von ca. 55°C/h auf 620°C,
Ausscheidungshärten bei einer Temperatur von 620°C über einen Zeitraum von 8h, und
Abkühlen mit Luft, bzw.
Lösungsglühen des Ausgangskörpers bei Temperaturen um 900°C über 1h,
Abkühlen mit Luft,
Ausscheidungshärten bei 720°C über einen Zeitraum von 8h,
Abkühlen mit einer Abkühlrate von ca. 55°C/h auf 620°C,
Ausscheidungshärten bei 620°C über 8h, und
Abkühlen mit Luft.

Ein weiteres Verfahren der vorgenannten Art ist auch in PATENT ABSTRACTS OF JAPAN vol.018, no. 632 (C-1280), 2.Dezember 1994 und JP 6 240 427 A beschrieben. Bei diesem Verfahren wird ein Ausgangskörpers aus einer Eisen-Nickel-Superlegierung vom Typ IN 706 nach dem Ausscheidungshärten mit einer Abkühlgeschwindigkeit, die gleich oder kleiner als die Abkühlgeschwindigkeit in Luft ist, auf eine Zwischentemperatur von ca. 800°C bis 850°C gebracht und danach mit einer Abkühlgeschwindigkeit, die grösser als diejenige in Luft ist, beispielsweise durch Abkühlen in Wasser, weiter abgekühlt. Nach diesem Verfahren hergestellte Werkstoffkörper zeichnen sich dadurch aus, dass sie trotz grosser geometrischer Abmessungen eine gleichmässig über den Werkstoff der Körper verteilte, ausreichend hohe mechanische Festigkeit aufweisen.

### KURZE DARSTELLUNG DER ERFINDUNG

Der Erfindung, wie sie in Patentanspruch 1 definiert ist, liegt die Aufgabe zugrunde, ein Verfahren der eingangs genannten Art anzugeben, mit dem in einfacher Weise ein Werkstoffkörper aus der Legierung vom Typ IN 706 geschaffen werden kann, welcher trotz einer hohen Warmfestigkeit eine grosse Duktilität aufweist.

Das erfindungsgemässe Verfahren zeichnet sich vor allem dadurch aus, dass es einfach auszuführen ist und die Bildung versprödend wirkender Ausscheidungen vermeidet. Ein nach dem erfindungsgemässen Verfahren hergestellter Werkstoffkörper weist bei Temperaturen um ca. 700°C Zugfestigkeiten von ca. 600 [MPa] und Bruchdehnungswerte von ca. 30% auf und eignet sich daher ganz hervorragend als Ausgangsmaterial bei der Fertigung eines thermisch und mechanisch hoch belasteten Rotors einer grossen Gasturbine.

Bevorzugte Ausführungsbeispiele der Erfindung und die damit erzielbaren weiteren Vorteile werden nachfolgend näher erläutert.

### WEGE ZUR AUSFÜHRUNG DER ERFINDUNG

Vier kommerziell erhältliche geschmiedete Ausgangskörper A, B, C, D aus der Legierung IN 706 wurden je für sich in einen Ofen eingebracht und unterschiedlichen Wärmebehandlungsverfahren unterzogen. Die Ausgangskörper wiesen jeweils die gleiche Gefügestruktur und die gleiche chemische Zusammensetzung auf. Als Bestandteile wurden folgende Elemente in Gewichtsprozent ermittelt:

| | |
|---|---|
| 0,01 | Kohlenstoff |
| 0,04 | Silicium |
| 0,12 | Mangan |
| <0,001 | Schwefel |
| 0,005 | Phosphor |
| 16,03 | Chrom |
| 41,90 | Nickel |
| 0,19 | Aluminium |
| 0,01 | Kobalt |
| 1,67 | Titan |
| <0,01 | Kupfer |
| 2,95 | Niob |
| Rest | Eisen |

Die Zusammensetzung der Ausgangskörper kann innerhalb der nachfolgend angegebenen Grenzbereiche schwanken:

| | |
|---|---|
| max. 0,02 | Kohlenstoff |
| max. 0,10 | Silicium |
| max. 0,20 | Mangan |
| max. 0,002 | Schwefel |
| max. 0,015 | Phosphor |
| 15 bis 18 | Chrom |
| 40 bis 43 | Nickel |
| 0,1 bis 0,3 | Aluminium |
| max. 0,30 | Kobalt |
| 1,5 bis 1,8 | Titan |
| max. 0,30 | Kupfer |
| 2,8 bis 3,2 | Niob |
| Rest | Eisen |

Die Wärmebehandlungsverfahren der vier Ausgangskörper sind nachfolgend tabellarisch dargestellt.

| Ausgangskörper | A | B | C | D |
|---|---|---|---|---|
| 3h Lösungsglühen im Ofen bei 980°C | x | x | | |
| 10h Lösungsglühen im Ofen bei 925°C | | | x | |
| 10h Lösungsglühen im Ofen bei 910°C | | | | x |
| Abkühlen mit Luft | x | | | |
| Abkühlen im Ofen mit ca. 1 °C/min | | x | x | x |
| 10h Halten im Ofen bei 820°C | x | x | | |
| Abkühlen im Ofen mit ca. 1 °C/min | | x | x | x |
| 10h Halten im Ofen bei 730°C | x | x | | x |
| 48h Halten im Ofen bei 730°C | | | x | |
| Abkühlen im Ofen | x | x | x | x |
| 5h Halten im Ofen bei 620°C | x | | x | |
| 8h Halten im Ofen bei 620°C | | | | x |
| 16h Halten im Ofen bei 620°C | | x | | |
| Werkstoffkörper | A' | B' | C' | D' |

Aus den hieraus resultierenden Werkstoffkörpern A', B', C' und D' wurden rotationssymmetrische Probekörper für Zugversuche gedreht. Diese Versuchskörper waren an ihren beiden Enden jeweils mit einem in eine Prüfmaschine einsetzbaren Gewinde versehen und wiesen jeweils einen zwischen zwei Messmarken verlaufenden rundstabförmigen Abschnitt von 5 mm Durchmesser und ca. 24,48 mm Länge auf. Bei einer Temperatur von ca 705°C wurden die Probekörper mit einer Geschwindigkeit von ca. 0,01 mm/min bis zum Bruch gedehnt. Die hierbei ermittelten Werte von Zugfestigkeit und Bruchdehnung sind nachfolgend tabellarisch zusammengestellt.

| Werkstoffkörper | A' | B' | C' | D' |
|---|---|---|---|---|
| Zugfestigkeit bei 705°C [MPa] | 760 | 580 | 610 | 620 |
| Bruchdehnung bei 705°C [%] | 2,5 | 33 | 31,5 | 27,5 |

Aus diesen Werten ist ersichtlich, dass bei den nach dem erfindungsgemässen Verfahren hergestellten Werkstoffkörpern B', C' und D' die Bruchdehnung bei 705°C ca. 10- bis 12-mal grösser bzw. die Zugfestigkeit lediglich um ca. 20% kleiner ist als die Zugfestigkeit bzw. die Bruchdehnung bei dem nach dem Verfahren gemäss dem Stand der Technik hergestellten Werkstoffkörper A'. Nach dem erfindungsgemässen Verfahren hergestellte Werkstoffkörper können mit grossem Vorteil als Rotoren grosser Gasturbinen verwendet werden, da sie über eine ausreichend hohe Warmfestigkeit verfügen, und da wegen der hohen Duktilität des Materials nicht zu vermeidende lokale Temperaturgradienten lokal nur geringe Spannnungen aufbauen können.

Die vorgenannten Eigenschaften werden mit der Legierung IN 706 erreicht, wenn der lösungsgeglühte Ausgangskörper mit einer zwischen 0,5 und 20 °C/min liegenden Abkühlrate von der beim Lösungsglühen vorgesehenen Glühtemperatur auf die der Ausscheidungshärtung vorgesehene Temperatur geführt wird. Wird die Abkühlrate grösser 20 °C/min gewählt, so werden die Bruchdehnung und damit auch die Duktilität stark reduziert. Wird hingegen die Abkühlrate kleiner 0,5 °C/min gewählt, so ist das Verfahren in wirtschaftlicher Weise nicht mehr durchführbar. Zu bevorzugen ist eine zwischen 1 und 5 °C/min liegende Abkühlrate.

Das Lösungsglühen sollte je nach Grösse des Ausgangskörpers über einen Zeitraum von höchstens 15h bei Temperaturen zwischen 900 und 1000°C ausgeführt werden.

Das durch Halten bei bestimmten Temperaturen bewirkte Ausscheidungshärten sollte bevorzugt mehrstufig über einen Zeitraum von mindestens 10h und höchstens 70h ausgeführt werden. Beim Ausscheidungshärten sollte der lösungsgeglühte Ausgangskörper in einer ersten Stufe auf Temperaturen zwischen 700 und 760°C und in einer zweiten Stufe auf Temperaturen zwischen 600 und 650°C erwärmt werden und in der erste Stufe über einen Zeitraum von mindestens 10h und höchstens 50h und in der zweiten Stufe über einen Zeitraum von mindestens 5h und höchstens 20h auf diesen Temperaturen gehalten werden.

Der ersten Stufe des Ausscheidungshärtens kann eine weitere Wärmebehandlungsstufe vorgeschaltet werden, bei der der lösungsgeglühte Ausgangskörper auf einer Temperatur zwischen 800°C und 850°C gehalten wird (Werkstoffkörper B').

## Patentansprüche

1. Verfahren zur Herstellung eines temperaturbeständigen Werkstoffkörpers durch Lösungsglühen und nachfolgendes Ausscheidungshärten eines in einem Ofen vorgesehenen warmverfestigten Ausgangskörpers aus einer Eisen-Nickel-Superlegierung vom Typ IN 706, dadurch gekennzeichnet, dass der lösungsgeglühte Ausgangskörper mit einer zwischen 0,5 und 20 °C/min liegenden Abkühlrate von der beim Lösungsglühen vorgesehenen Glühtemperatur auf eine bei der Ausscheidungshärtung in einer ersten Stufe vorgesehene Temperatur zwischen 700 und 760°C geführt wird.

2. Verfahren nach Anspruch 1, dadurch gekennzeichnet, dass die Abkühlrate zwischen 1 und 5 °C/min liegt.

3. Verfahren nach einem der Ansprüche 1 oder 2, dadurch gekennzeichnet, dass das Lösungsglühen über einen Zeitraum von höchstens 15h bei Temperaturen zwischen 900°C und 1000°C ausgeführt wird.

4. Verfahren nach einem der Ansprüche 1 bis 3, dadurch gekennzeichnet, dass das Ausscheidungshärten mehrstufig über einen Zeitraum von mindestens 10h und höchstens 70h ausgeführt wird.

5. Verfahren nach Anspruch 4, dadurch gekennzeichnet, dass beim Ausscheidungshärten der lösungsgeglühte Ausgangskörper in einer zweiten Stufe bei Temperaturen zwischen 600°C und 650°C wärmebehandelt wird.

6. Verfahren nach Anspruch 5, dadurch gekennzeichnet, dass die erste Stufe des Ausscheidungshärtens über einen Zeitraum von mindestens 10h und höchstens 50h ausgeführt wird.

7. Verfahren nach einem der Ansprüche 5 oder 6, dadurch gekennzeichnet, dass die zweite Stufe des Ausscheidungshärtens über einen Zeitraum von mindestens 5h und höchstens 20h ausgeführt wird.

8. Verfahren nach einem der Ansprüche 4 bis 7, dadurch gekennzeichnet, dass der Übergang von der ersten auf die zweiten Stufe durch Abkühlen im Ofen ausgeführt wird.

9. Verfahren nach einem der Ansprüche 1 bis 8, dadurch gekennzeichnet, dass der ersten Stufe des Ausscheidungshärtens eine weitere Wärmebehandlungsstufe vorgeschaltet ist, bei der der lösungsgeglühte Ausgangskörper auf einer Temperatur zwischen 800°C und 850°C gehalten wird.

## Claims

1. Process for producing a temperature-stable body of material by solution annealing and subsequent precipitation hardening of a hot-work hardened starting body which is provided in a furnace and is made from an iron-nickel superalloy of type IN 706, characterized in that the solution-annealed starting body is brought from the annealing temperature provided for solution annealing to a temperature of between 700 and 760°C, which is provided for the precipitation hardening in a first stage, at a cooling rate of between 0.5 and 20°C/min.

2. Process according to Claim 1, characterized in that the cooling rate is between 1 and 5°C/min.

3. Process according to one of Claims 1 or 2, characterized in that the solution annealing is carried out over a period of at most 15 h at temperatures of between 900°C and 1000°C.

4. Process according to one of Claims 1 to 3, characterized in that the precipitation hardening is carried out in a plurality of stages over a period of at least 10 h and at most 70 h.

5. Process according to Claim 4, characterized in that during the precipitation hardening the solution-annealed starting body, in a second stage, is heat-treated at temperatures of between 600°C and 650°C.

6. Process according to Claim 5, characterized in that the first stage of the precipitation hardening is carried out over a period of at least 10 h and at most 50 h.

7. Process according to one of Claims 5 or 6, characterized in that the second stage of the precipitation hardening is carried out over a period of at least 5 h and at most 20 h.

8. Process according to one of Claims 4 to 7, characterized in that the transition from the first stage to the second stage is carried out by cooling in the furnace.

9. Process according to one of Claims 1 to 8, characterized in that the first stage of the precipitation hardening is preceded by a further heat-treatment stage, during which the solution-annealed starting body is held at a temperature of between 800°C and 850°C.

## Revendications

1. Procédé pour la fabrication d'une pièce résistant à la température par un recuit de mise en solution suivi d'un durcissement par précipitation d'une pièce écrouie à chaud prévue dans un four, en un superalliage fer-nickel du type IN 706, caractérisé en ce que la pièce initiale qui a subi un recuit de mise en solution est ramenée, avec une vitesse de refroidissement comprise entre 0,5 et 20°C/min, de la température de recuit prévue pour le recuit de mise en solution jusqu'à la température comprise entre 700 et 760°C prévue pour le durcissement par précipitation dans une première étape.

2. Procédé suivant la revendication 1, caractérisé en ce que la vitesse de refroidissement est comprise entre 1 et 5°C/min.

3. Procédé suivant l'une ou l'autre des revendications 1 ou 2, caractérisé en ce que le recuit de mise en solution est exécuté pendant une durée de 15 h au plus à des températures comprises entre 900°C et 1000°C.

4. Procédé suivant l'une quelconque des revendications 1 à 3, caractérisé en ce que le durcissement par précipitation est exécuté en plusieurs étapes pendant une durée d'au moins 10 h et de 70 h au plus.

5. Procédé suivant la revendication 4, caractérisé en ce que la pièce initiale qui a subi un recuit de mise en solution est, lors du durcissement par précipitation, traitée thermiquement dans une seconde étape à des températures comprises entre 600°C et 650°C.

6. Procédé suivant la revendication 5, caractérisé en ce que la première étape du durcissement par précipitation est exécutée pendant une durée d'au moins 10 h et de 50 h au plus.

7. Procédé suivant l'une ou l'autre des revendications 5 ou 6, caractérisé en ce que la seconde étape du durcissement par précipitation est exécutée pendant une durée d'au moins 5h et de 20 h au plus.

8. Procédé suivant l'une quelconque des revendications 4 à 7, caractérisé en ce que le passage de la première à la seconde étape s'effectue par refroidissement dans le four.

9. Procédé suivant l'une quelconque des revendications 1 à 8, caractérisé en ce que la première étape du durcissement par précipitation est précédée par une étape supplémentaire de traitement thermique, dans laquelle la pièce initiale qui a subi un recuit de mise en solution est maintenue à une température comprise entre 800°C et 850°C.
